# EUROPÄISCHE PATENTANMELDUNG

(11) **EP 3 913 104 A1**
(43) Veröffentlichungstag der Anmeldung: **24.11.2021**
(21) Anmeldenummer: 21169902.0
(22) Anmeldetag: 22.04.2021
(51) Int. Cl.: C22C 38/00, C22C 38/20, C22C 38/38, C22C 38/42, C22C 38/58, C21D 6/00, C21D 7/13, C21D 8/00

(54) **VERWENDUNG EINES STAHLWERKSTOFFES**

(30) Priorität: 19.05.2020 DE 102020113495
(71) Anmelder: Bilstein GmbH & Co. KG, 58119 Hagen (DE)
(72) Erfinder: MOUSAVI RIZZI, Seyed Amin, 50859 Köln (DE)
(74) Vertreter: Köchling, Conrad-Joachim

(57) **Zusammenfassung**

Die Erfindung betrifft die Verwendung eines Stahlwerkstoffes zur Herstellung von sauergasbeständigen Teilen für die Energieerzeugung, Rohren, Tanks, von Pipelines für Gase oder andere Fluide, von mit Wasserstoff in Berührung kommenden Bauteilen, Bipolar-Platten von Brennstoffzellen und von Wärmetauschern, wobei der Stahlwerkstoff folgende Bestandteile hat:
hochmanganhaltiger austenitischer Stahl mit (Angaben in Gewichtsprozent)
• 0,02 bis 0,12 % Kohlenstoff,
• 0,05 bis 0,5 % Stickstoff,
• 10 bis 20 % Mangan,
• 10 bis 20 % Chrom,
• Rest Eisen mit üblichen Verunreinigungen.

## Beschreibung

Die Erfindung geht aus von einem nichtrostenden austenitischen Stahl St 1.4404 gemäß Werkstoffdatenblatt der Deutschen Edelstahlwerke vom 08.06.2016. Ein solcher Edelstahl soll für viele Anwendungsbereiche brauchbar sein. Der wesentliche Nachteil dieses Stahls ist, dass ein hoher Anteil an Nickel als Legierungselement enthalten ist und zwar in der Größenordnung von 10 bis 13 Gewichtsprozent. Dies führt aufgrund der hohen Nickelpreise zu einer erheblichen Verteuerung des Produktes, so dass aufgrund des hohen Preises die Anwendung dieses Materials für viele Anwendungsgebiete nicht in Betracht kommt.

Ziel der Erfindung ist es, einen kostengünstigen austenitischen Stahl zur Verfügung zu stellen, der diese Stahlqualitäten neuen Verwendungsbereichen zugänglich macht.

Demzufolge gibt die Erfindung eine neue Verwendung eines Stahlwerkstoffes zur Herstellung von sauergasbeständigen Teilen für die Energieerzeugung, Rohren, Tanks, von Pipelines für Gase oder andere Fluide, von mit Wasserstoff in Berührung kommenden Bauteilen, Bipolar-Platten von Brennstoffzellen und von Wärmetauschern an, wobei der Stahlwerkstoff folgende Bestandteile hat:
hochmanganhaltiger austenitischer Stahl mit (Angaben in Gewichtsprozent)
- 0,02 bis 0,12 % Kohlenstoff,
- 0,05 bis 0,5 % Stickstoff,
- 10 bis 20 % Mangan,
- 10 bis 20 % Chrom,
- Rest Eisen mit üblichen Verunreinigungen.

Gemäß der Erfindung wird ein nickelfreier hochmanganhaltiger austenitischer Stahl angegeben, der für die angegebene Verwendung ausgezeichnet brauchbar ist und somit den Werkstoff auch für neue Anwendungsbereiche zugänglich macht.

Ein solcher sogenannter hoch Mangan-Austenit ist ausreichend korrosionsbeständig und gut umformbar, insbesondere kaltumformbar, wobei der Stahl aufgrund seiner kostengünstigen Zusammensetzung neuen Anwendungsbereichen zugeführt werden kann.

Der Stahlwerkstoff kann neben den angegebenen Bestandteilen noch mindestens einen weiteren Bestandteil haben, nämlich
- bis zu 0,8 % Silizium,
- bis zu 4 % Kupfer,
- bis zu 4 % Nickel,
- bis zu 2 % Molybdän,
- höchstens 0,05 % Phosphor,
- höchstens 0,05 % Schwefel,
- bis zu 0,5 % Titan,
- bis zu 0,5 % Niob,
- bis zu 0,5 % Vanadium.

Alle Angaben sind grundsätzlich in Gewichtsprozent.

Das Hinzufügen von Nickel ist nur ausnahmsweise und in geringen Mengen vorgesehen, um die Duktilitätseigenschaften zu optimieren und die Korrosionsbeständigkeit zu verbessern. Sofern auf die verbesserte Korrosionsbeständigkeit verzichtet wird, kann der Anteil von Nickel auf null gesetzt bleiben.

Bevorzugt sind die Bestandteile an Legierungselementen wie folgt:
- 0,05 bis 0,08 % Kohlenstoff,
- 0,08 bis 0,15 % Stickstoff,
- 13 bis 17 % Mangan,
- 13 bis 17 % Chrom,
- 1 bis 2 % Nickel,
sowie vorzugsweise
- 0,1 bis 0,2 Silizium,
- 1 bis 2 % Kupfer,
- maximal 0,2 % Molybdän,
und als zulässige Verunreinigungen
- höchstens 0,005 % Schwefel,
- höchstens 0,02 % Phospor,
- höchstens 0,5 % Titan,
- höchstens 0,5 % Niob,
- höchstens 0,5 % Vanadium
- Rest Eisen gegebenenfalls mit üblichen Verunreinigungen.
Angaben in Gewichtsprozent)

Der angegebene Stahlwerkstoff hat vorzugsweise folgende mechanische technologische Eigenschaften:
Zugfestigkeit Rₘ = 500 bis 800 MPa,
Streckgrenze Rₚ 0,2 = 200 bis 500 MPa,
Bruchdehnung A80 = mindestens 42 %.

Besonders bevorzugt ist dabei vorgesehen, dass der Werkstoff bei Kaltverformung unter vorwiegender Verwendung des TWIP-Mechanismus einen Anteil von weniger als 5 % verformungsindiziertem Martensit enthält.

Eine Besonderheit wird noch darin gesehen, dass die technologischen Eigenschaften des Stahlwerkstoffes durch Walzen des Werkstoffs mit geeignetem Abwalzgrad und/oder Glühen des Werkstoffes bei geeigneter Glühtemperatur eingestellt werden.

### Einfluss der Elemente:

Bei den Legierungselementen ist grundsätzlich zu unterscheiden, ob sie Karbid-, Austenit- oder Ferritbildner sind bzw. zu welchem Zweck sie dem Stahl zulegiert werden.

Jedes einzelne Element verleiht dem Stahl je nach Anteil bestimmte spezifische Eigenschaften. Bei Anwesenheit mehrerer Elemente kann die **Wirkung gesteigert** werden. Es gibt jedoch Legierungsvarianten, bei denen die Einzelelemente bezüglich eines bestimmten Verhaltens ihren Einfluss nicht in gleicher Richtung ausüben, sondern sich **entgegenwirken** können.

Das Vorhandensein der Legierungselemente im Stahl bringt nur die Voraussetzung für die gewünschten Eigenschaften; erst die Verarbeitung und Wärmebehandlung lässt diese erzielen.

### Kohlenstoff (C)

Allgemein:
Kohlenstoff ist das wichtigste und einflussreichste Legierungselement im Stahl. Neben Kohlenstoff enthält jeder unlegierte Stahl Silizium, Mangan, Phosphor und Schwefel, welche bei der Herstellung unbeabsichtigt hinzukommen. Der Zusatz weiterer Legierungselemente zur Erzielung besonderer Wirkungen sowie die bewusste Erhöhung des Mangan- und Siliziumgehaltes führt zum legierten Stahl. Mit zunehmendem C-Gehalt steigen die Festigkeit und Härtbarkeit des Stahles, wogegen seine Dehnung, Schmiedbarkeit, Schweißbarkeit und Bearbeitbarkeit (durch spanabhebende Werkzeuge) verringert werden. Der Korrosionswiderstand gegenüber Wasser, Säuren und heißen Gasen wird durch den Kohlenstoff praktisch nicht beeinflusst.

Bei dem erfindungsgemäßen Konzept wird der Anteil an Kohlenstoff relativ gering gehalten, so dass ein optimales Verhältnis zwischen Festigkeit und Dehnung erhalten. Ziel ist es eine maximale Umformbarkeit zu erzielen. Des Weiteren ist Kohlenstoff ein Austenitbildner.

### Mangan (Mn)

Allgemein:
- Mn setzt die kritische Abkühlungsgeschwindigkeit sehr stark herab und erhöht damit die Härtbarkeit
- Streckgrenze und Festigkeit werden durch Mn-Zusatz erhöht
- Gehalte über 4% führen auch bei langsamer Abkühlung zur Ausbildung von sprödem martensitischem Gefüge
- Stähle mit Mn-Gehalten über 12% sind bei gleichzeitigem hohem C-Anteil austenitisch, weil Mn den γ-Bereich erheblich ausweitet.

Mn ist ein Austenitbildner und wird erfindungsgemäß hauptsächlich als günstigerer Ersatz für Ni eingesetzt. Daher wird in diesem Konzept auch ein Anteil von 10-20% eingesetzt.

### Chrom (Cr)

Allgemein:
- Setzt die für die Martensitbildung erforderliche kritische Abkühlgeschwindigkeit herab
- Erhöht Härtbarkeit und verbessert Vergütbarkeit
- Cr erhöht Zunderbeständigkeit
- Cr schnürt das γ-Gebiet ab und erweitert dadurch den Ferritbereich; stabilisiert jedoch den Austenit in austenitischen Cr-Mn- bzw. Cr-Ni-Stählen
- Chrom bildet ab 10,5 % Massenanteil eine Chromoxid-Schicht, wodurch weitere Oxidation verhindert wird. Wird diese Oxidschicht beschädigt, gelangt blankes Metall in Kontakt mit der Atmosphäre, und es bildet sich automatisch eine neue passivierende Schicht, d. h., die Schicht ist selbstheilend.

Gemäß der Erfindung ist die Hauptaufgabe des Cr der Schutz vor Korrosion. Da in diesem Konzept das Produkt in einem korrodierendem Medium verwendet werden soll, wird hier ein Cr-Gehalt von 14-16% eingesetzt, um einen erhöhten Korrosionsschutz zu erhalten.

### Nickel (Ni)

Allgemein:
Nickel gehört zu den Legierungselementen, die eine Erstarrung nach dem stabilen Eisen-Kohlenstoffsystem begünstigen. Durch Verringerung der kritischen Abkühlgeschwindigkeit erhöht Nickel die Durchhärtung und Durchvergütung. Weiter erhöht Nickel vor allem die Zähigkeit, besonders im Tieftemperaturgebiet, wirkt kornfeinend und senkt die Überhitzungsempfindlichkeit. De 18/10 Chrom-Nickel-Stahl (1.4301) zählt zu den Hauptvertretern der korrosionsbeständigen austenitischen Stähle.

Wie bereits erwähnt, ist Nickel ein relativ teures Legierungselement und gemäß der Erfindung wird hier der Anteil durch Mangan ersetzt. Jedoch kann durch einen gewissen Anteil, die Zähigkeit erhöht und auch die Stabilität des Austenits dadurch positiv beeinflusst werden. Des Weiteren hat Nickel einen positiven Effekt auf die Korrosionsbeständigkeit.

### Stickstoff (N)

Allgemein:
Stickstoff wirkt als Austenitbildner ähnlich wie Kohlenstoff. Die geringere maximale Löslichkeit des Eisens für Stickstoff ist jedoch deutlich größer als die für Kohlenstoff. Durch Zulegieren anderer Elemente oder Druckaufstickung kann der Stickstoffgehalt im Stahl deutlich erhöht werden, ein Teil des Nickels in austenitischen Stählen ersetzt die Wirkung des Kohlenstoffes und der Kohlenstoffgehalt kann abgesenkt werden.

Gemäß der Erfindung dient der Stickstoff als Ersatz für den Kohlenstoff und verbessert die Korrosionsbeständigkeit. Des Weiteren wirkt Stickstoff als Substitution des Autenitbildners Nickel.

### Austenitbilnder:

Legierungselemente, die das Austenitgebiet erweitern und den Austenit stabilisieren. Ni, Co, Mn, N und C sind die wichtigsten Vertreter. Mit Hilfe des Schaeffler-DeLong-Diagramms kann das resultierende Gefüge hochlegierter Stähle anhand der chemischen Zusammensetzung bestimmt werden. In diesem Diagramm stehen die Austenitbildner den Ferritbildnern gegenüber, wie in der Zeichnung gezeigt.

## Patentansprüche

1. Verwendung eines Stahlwerkstoffes zur Herstellung von sauergasbeständigen Teilen für die Energieerzeugung, Rohren, Tanks, von Pipelines für Gase oder andere Fluide, von mit Wasserstoff in Berührung kommenden Bauteilen, Bipolar-Platten von Brennstoffzellen und von Wärmetauschern, wobei der Stahlwerkstoff folgende Bestandteile hat:
hochmanganhaltiger austenitischer Stahl mit (Angaben in Gewichtsprozent)
• 0,02 bis 0,12 % Kohlenstoff,
• 0,05 bis 0,5 % Stickstoff,
• 10 bis 20 % Mangan,
• 10 bis 20 % Chrom,
• Rest Eisen mit üblichen Verunreinigungen.

2. Verwendung nach Anspruch 1,
wobei der Stahlwerkstoff mindestens einen der weiteren Bestandteile hat, nämlich
• bis zu 0,8 % Silizium,
• bis zu 4 % Nickel,
• bis zu 2 % Molybdän,
• höchstens 0,05 % Phosphor,
• höchstens 0,05 % Schwefel,
• bis zu 0,5 % Titan,
• bis zu 0,5 % Niob,
• bis zu 0,5 % Vanadium.

3. Verwendung nach Anspruch 1 oder 2,
**dadurch gekennzeichnet, dass** der Stahlwerkstoff folgende mechanische technologische Eigenschaften hat:
Zugfestigkeit Rₘ = 500 bis 800 MPa,
Streckgrenze Rₚ 0,2 = 200 bis 500 MPa,
Bruchdehnung A80 = mindestens 42 %.

4. Verwendung nach einem der Ansprüche 1 bis 3,
**dadurch gekennzeichnet, dass** der Werkstoff bei Kaltverformung unter alleiniger Verwendung des TWIP-Mechanismus einen Anteil von weniger als 5 % verformungsindiziertem Martensit enthält.

5. Verwendung nach einem der Ansprüche 1 bis 4,
**dadurch gekennzeichnet, dass** die technologischen Eigenschaften des Stahlwerkstoffes durch Walzen des Werkstoffs mit geeignetem Abwalzgrad und/oder Glühen des Werkstoffes bei geeigneter Glühtemperatur eingestellt werden.
